# FASCICULE DE BREVET EUROPEEN

(11) **EP 0 564 309 B1**
(45) Date de publication et mention de la délivrance du brevet: **05.06.1996**
(21) Numéro de dépôt: 93400287.4
(22) Date de dépôt: 04.02.1993
(51) Int. Cl.: C22C 38/04, C21D 8/02

(54) **Procédé d'élaboration d'une tôle d'acier et tôle d'acier obtenue par ce procédé**
Verfahren zur Herstellung von Stahlblechen und Stahlbleche, nach diesem Verfahren hergestellt
Process for manufacturing of steel sheets and steel sheets obtained by this process

(30) Priorité: 28.02.1992 FR 9202407
(43) Date de publication de la demande: 06.10.1993
(73) Titulaire: SOLLAC, F-92800 Puteaux (FR)
(72) Inventeur: Marteau, Christian, F-30800 Saint Gilles (FR); Corquillet, Jacques, F-13800 Istres (FR); Bano, Xavier, F-13800 Istres (FR)
(74) Mandataire: Lanceplaine, Jean-Claude

(56) Documents cités:
- EP-A- 0 080 809
- FR-A- 2 000 542
- GB-A- 2 019 439

## Description

La présente invention est relative à un procédé d'élaboration d'une tôle à partir d'une brame d'acier, présentant une très haute résistance mécanique, une aptitude à la mise en forme ainsi qu'une excellente soudabilité.

La présente invention a également pour objet une tôle d'acier obtenue par ce procédé.

Dans certaines industries, notamment l'industrie automobile, on exige de certaines pièces métalliques des caractéristiques mécaniques particulières, à savoir une haute résistance à la fatigue, de grandes possibilités de formage ainsi qu'une excellente soudabilité.

Par exemple, sur les véhicule de tourisme et les poids lourds, les voiles des roues présentent des parties amincies qui constituent des zones de fragilité pour ces roues. Ainsi, les constructeurs s'orientent vers de l'acier possédant une résistance mécanique de plus en plus élevée ainsi que d'excellentes propriétés d'emboutissage et de soudage.

Les tôles d'acier utilisées pour réaliser ce type de pièces font généralement partie de la gamme des produits plats laminés à chaud dont les caractéristiques mécaniques sont obtenues par un laminage contrôlé sur un train de laminoir à larges bandes.

On connaît dans cette gamme plusieurs aciers à caractéristiques mécaniques élevées dont le premier est un acier à haute limite d'élasticité, dit HLE.

L'acier HLE est un acier microallié qui présente une limite d'élasticité comprise entre 315 et 690 MPa, mais qui possède une aptitude au formage médiocre du fait notamment d'un rapport entre la limite d'élasticité Re et la résistance mécanique Rm élevé, à savoir supérieur à 0,85.

On connaît également les aciers DUAL PHASE dont la structure est du type ferrite-martensite et qui sont dotés d'une formabilité remarquable.

Par contre, ces aciers présentent une soudabilité médiocre et une résistance mécanique qui ne dépasse pas 600 MPa.

Les aciers dits HR font également partie des aciers à caractéristiques mécaniques élevées et sont des aciers au carbone-manganèse qui subissent après laminage un refroidissement suffisamment rapide associé à un bobinage vers 400-450°C.

Les tôles d'acier ainsi produites possèdent une structure ferrito-bainitique de formabilité intermédiaire entre les tôles d'acier HLE et les DUAL PHASE.

Malgré, une bonne aptitude à l'emboutissage, en raison d'un rapport entre la limite d'élasticité Re et la résistance mécanique Rm compris entre 0,75 et 0,80 et une très bonne soudabilité, on constate que ces aciers possèdent une résistance mécanique voisine de 600 MPa qui ne leur confère pas un comportement en fatigue suffisant.

On connaît encore les aciers TRIP, c'est à dire à transformation plastique induite, qui allient une très haute résistance mécanique, supérieure à 800 MPa avec des allongements élevés qui leur procurent une formabilité excellente.

Mais, en raison des teneurs élevées en carbone et éléments d'alliage, un tel acier est très difficilement soudable.

Par example, des procédés pour la fabrication de telles tôles d'acier selon l'art antérieur sont donnés dans les documents EP-A-0 080 809 et GB-A-2 019 439.

La présente invention a pour but de remédier aux inconvénients précédemment cités en proposant un procédé d'élaboration d'une tôle d'acier présentant à la fois une très haute résistance mécanique, une bonne aptitude au formage et une excellente soudabilité.

La présente invention a ainsi pour objet un procédé d'élaboration d'une tôle à partir d'une brame d'acier, caractérisé en ce qu'on utilise un acier dont la composition pondérale est la suivante :
- carbone moins de 0,05%
- manganèse de 1,5 à 2%
- silicium de 0,1 à 0,5%
- molybdène de 0,2 à 0,5%
- phosphore moins de 0,03%
- soufre moins de 0,01%
- niobium de 0,04 à 0,06%
- titane de 0,02 à 0,05%
- aluminium de 0,01 à 0,06%
- bore de 10 à 40 ppm,
les teneurs en azote et en titane satisfaisant à la relation 3,5 N ≤ Ti, le reste étant constitué par du fer et des impuretés,
- on effectue un laminage à chaud de la brame d'acier dans un train de laminoir à larges bandes avec un taux d'écrouissage dans un train de laminoir finisseur compris entre 70 et 95% de façon à obtenir, à la sortie dudit laminage, une tôle d'acier dont la température est comprise entre 800 et 900°C,
- on refroidit la tôle à l'eau et à l'air avec une vitesse de refroidissement comprise entre 50 et 150°C/s dans le domaine austénitique,
- et on effectue un bobinage de la tôle refroidie à une température comprise entre 500 et 600°C.

Selon d'autres caractéristiques de l'invention :
- on utilise un acier dont la composition pondérale des éléments suivants est de préférence :
- carbone de 0,03 à 0,05%
- manganèse 1,7 à 2%
- silicium de 0,2 à 0,4%
- molybdène de 0,2 à 0,4%
- bore de 10 à 20 ppm,
- on soumet, en outre, la tôle à un décapage chimique dans de l'acide chlorhydrique,
- on effectue le bobinage de la tôle de préférence à une température comprise entre 560 et 590°C.

La présente invention a également pour objet une tôle d'acier obtenue par le procédé mentionné ci-dessus et dont les caractéristiques sont les suivantes:
- la limite d'élasticité Re de l'acier est comprise entre 620 et 720 MPa, la résistance mécanique Rm de l'acier est comprise entre 800 et 900 Mpa, la limite d'élasticité et la résistance mécanique vérifiant la relation 0,7 ≤ Re/Rm ≤ 0,82,
- les allongements mesurés sur des éprouvettes proportionnelles de type Lo = 5,65 V So, où Lo et So sont respectivement la longueur et la section initiales desdites éprouvettes, prélevées en sens long et en sens travers sur ladite tôle, sont respectivement supérieurs à 15 et à 13%.

D'autres avantages et caractéristiques de la présente invention apparaîtront au cours de la description qui va suivre et qui est donnée uniquement à titre d'exemple.

Les tôles d'acier faisant l'objet de la présente invention sont obtenues par laminage à chaud de brames provenant par exemple d'une installation de coulée continue.

La composition pondérale de l'acier constituant les brames est par exemple la suivante :
- carbone 0,04%
- manganèse 1,77%
- silicium 0,24%
- molybdène 0,29%
- phosphore 0,01%
- soufre 0,004%
- niobium 0,054%
- titane 0,03%
- aluminium 0,045%
- bore 21 ppm.

La teneur en azote de 80ppm vérifie la relation 3,5N ≤ Ti, le reste étant constitué par du fer et des impuretés.

Les brames d'acier issues de la coulée continue sont réchauffées dans un four à une température comprise entre 1200 et 1250°C et, plus précisément à 1250°C, puis introduites dans un train de laminoir à larges bandes comprenant un train dégrossisseur et un train finisseur, chacun étant constitué de plusieurs cages de laminoirs.

A l'entrée du train dégrossisseur, on a par exemple une brame de 220mm d'épaisseur qui devient à la sortie dudit train une ébauche d'épaisseur comprise entre 35 et 40mm et par exemple égale à 38mm.

La fonction essentielle de ce laminage est la réduction de l'épaisseur de la brame.

L'ébauche obtenue est ensuite engagée dans le train finisseur dans lequel on procède à un écrouissage avec un taux de réduction variant de 70 à 95% produisant ainsi un affinage des grains d'austénite.

Contrairement au laminage dans le train dégrossisseur, l'ébauche laminée dans le train finisseur est en permanence en prise dans une des cages dudit train où le phénomène de recristallisation est retardé.

A la sortie du train finisseur, la tôle que l'on obtient, a une épaisseur comprise entre 2 et 10mm et sa température, encore appelée température de fin de laminage, est comprise entre 800 et 900°C et par exemple égale à 845°C.

Il convient de noter que le passage de la brame dans le train dégrossisseur du laminoir n'est pas une opération indispensable et l'on peut par contre produire par une filière différente de la filière classique de la coulée continue des brames minces qu'il n'est plus nécessaire de dégrossir.

La coulée de brames minces permet notamment de supprimer le passage des brames dans un train dégrossisseur.

Dans ce cas, la brame mince est directement engagée dans le train finisseur dans lequel on procède à l'écrouissage avec un taux de réduction variant de 70 à 95%.

Après le laminage de la tôle, on effectue un refroidissement à l'air et à l'eau à l'aide de rampes d'arrosage.

Lors de cette opération de refroidissement, il est connu de voir apparaître une phase ferritique aux joints de grains ainsi qu'une phase perlitique.

Avantageusement, l'effet combiné du bore et du niobium permet d'inhiber la germination de la ferrite et ainsi l'austénite commence sa transformation en bainite à des températures plus basses que les températures usuelles.

Le niobium se révèle totalement efficace à partir de 0,04% mais, au-delà de 0,06% les propriétés de mise en forme de l'acier se dégradent.

L'optimum de bore est, quant à lui, compris entre 10 et 40ppm.

Jusqu'à présent, il était difficile d'imaginer un acier microallié pour l'emboutissage car la formation de précipités est néfaste à la mise en forme.

Or, les éléments de microalliage de l'acier, selon la présente invention, ne sont pas utilisés en tant que précités, mais pour inhiber la transformation ferritique et perlitique.

En outre, le choix de la température de fin de laminage permet de générer plus ou moins de défauts, appelés dislocations, dans le réseau cristallin et dans lesquels germe la bainite.

Par exemple, pour une température de 800°C l'allongement des grains d'austénite est plus élevé qu'à 900°C, donc les dislocations seront plus nombreuses ce qui conduit à une structure bainitique plus fine qu'à 900°C.

Au cours de ce refroidissement, on refroidit l'austénite à une vitesse comprise entre 50 et 150°C/s de préférence égale à 80°C/s.

La tôle refroidie est ensuite bobinée à une température comprise entre 500 et 600°C, de préférence entre 560 et 590°C, et par exemple égale à 580°C.

A une température de bobinage trop basse, il se forme dans la tôle une phase martensitique qui tend à dégrader la ductilité.

A une température plus haute, c'est à dire entre 400 et 500°C, on obtient une structure bainitique très fine particulièrement adaptée aux aciers dits HLE ou à haute limite élastique.

Les propriétés obtenues en raison notamment de la température de bobinage élevée, à savoir supérieure à 500°C, sont tout à fait inattendues. En effet, il est connu que le bobinage d'une tôle d'acier à température élevée provoque une diminution de la limite d'élasticité Re et également une diminution de la résistance mécanique Rm.

Or, la demanderesse a eu le mérite de s'apercevoir que le molybdène permet la formation de carbures complexes très fragmentés à une température de bobinage élevée supérieure à 500°C et qui maintiennent une résistance mécanique Rm élevée comprise entre 800 et 900 MPa. La résistance mécanique de l'acier selon l'exemple de réalisation de la présente invention est égale à 803 MPa mesurée sur une éprouvette proportionnelle de type Lo = 5, 65 V So où Lo et So désignent respectivement la longueur et la section initiales de l'éprouvette avant traction, prélevée en sens long sur une tôle d'acier.

Il a également été constaté qu'une teneur en molybdène supérieure à 0,5% dégrade l'allongement de l'acier.

Une teneur en silicium inférieure à 0,5% permet d'améliorer l'allongement et donc les propriétés de mise en forme et permet d'éviter la formation de défauts de surface que l'on appelle fayalite lors du réchauffage des brames dans les fours.

Ce défaut est rédhibitoire lorsque l'on utilise des tôles décapées.

En effet, la fayalite Fe₂SiO₄ forme avec FeO un eutectique dont le point de fusion est à 1177°C, ainsi cet eutectique pénètre le long des joints de grains gamma et les incrustations lors du laminage dans le train dégrossisseur sont révélées au cours du décapage.

En choisissant une teneur en manganèse allant de 1,5 à 2%, le point de début de transformation bainitique a été abaissé et on a ainsi pu obtenir les caractéristiques mécaniques visées.

La limite d'élasticité Re de l'acier selon la présente invention est comprise, d'une manière générale, entre 620 et 720 MPa et par exemple égale à 632 MPa mesurée sur une éprouvette proportionnelle de type Lo = 5,65 V So où Lo et So désignent respectivement la longueur et la section initiales de l'éprouvette, prélevée en sens long sur une tôle d'acier.

L'allongement d'une telle éprouvette proportionnelle prélevée en sens long sur une tôle d'acier est supérieur à 15% et par exemple égal à 18,2%.

Pour une éprouvette proportionnelle de même type et prélevée en sens travers sur la même tôle d'acier, l'allongement est supérieur à 13% et par exemple égal à 15%.

Ces caractéristiques donnent à cet acier une excellente résistance en fatigue liée à sa résistance maximale avant rupture élevée, ainsi qu'une bonne aptitude à la mise en forme et notamment à l'emboutissage grâce à sont rapport Re/Rm compris entre 0,7 et 0,82.

Le faible rapport Re/Rm de l'acier ainsi obtenu et son allongement permettent d'une manière favorable son utilisation pour la fabrication de profils creux et notamment de tubes à haute résistance mécanique.

Pour améliorer les propriétés de mise en forme des tôles d'acier, la teneur en soufre doit être inférieure à 0,01% et cet élément doit être globularisé.

Par ailleurs, la présence d'une faible teneur en carbone procure à l'acier une excellente soudabilité, mais il convient de ne pas dépasser la valeur de 0,05% au delà de laquelle on constate une augmentation de la dispersion des caractéristiques mécaniques.

Le faible taux de carbone permet également de prévenir la formation de martensite qui est plutôt néfaste à la ductilité de l'acier.

En outre, le titane est présent dans l'acier pour protéger le bore de l'azote et permettre la synergie entre le bore et le niobium.

A cet effet, il est nécessaire d'ajouter du titane dans une quantité au moins stoechiométrique vis à vis de l'azote ce qui conduit à un rapport Ti/N≥3,5.

Après l'opération du bobinage, la tôle possède toutes ses caractéristiques mécaniques d'emploi.

Dès que la tôle est refroidie, on procède à un décapage, par exemple par immersion dans un ou plusieurs bains d'acide chlorhydrique en vue d'éliminer toutes traces d'oxyde sur la face de ladite tôle.

Les mesures précedemment mentionnées ont été effectuées sur une tôle ayant subie un décapage.

Selon les applications envisagées et les spécifications des clients auxquels sont livrées les tôles, la tôle peut être découpée en bandes par une cisaille avant sa livraison.

Les bandes ainsi obtenues présentent en outre une planéité serrée pour laquelle la flèche d'ondulation est inférieure à 1% de la longueur de l'ondulation et dans tous les cas inférieure à 10mm.

L'avantage de l'utilisation de ces tôles d'acier pour des pièces embouties, pliées ou profilées dans tous les secteurs d'activité, tels que l'automobile et la construction mécanique, consiste en la possibilité d'une réduction d'épaisseur permettant un allégement des pièces ou une amélioration des performances en fatigue voire une combinaison de ces deux avantages.

## Revendications

1. Procédé de fabrication d'une tôle à partir d'une brame d'acier, caractérisé en ce qu'on utilise un acier dont la composition pondérale est la suivante :
- carbone moins de 0,05%
- manganèse de 1,5 à 2%
- silicium de 0,1 à 0,5%
- molybdène de 0,2 à 0,5%
- phosphore moins de 0,03%
- soufre moins de 0,01%
- niobium de 0,04 à 0,06%
- titane de 0,02 à 0,05%
- aluminium de 0,01 à 0,06%
- bore de 10 à 40 ppm,
les teneurs en azote et en titane satisfaisant à la relation 3,5 N ≤ Ti, le reste étant constitué par du fer et des impuretés,
- on effectue un laminage à chaud de la brame d'acier dans un train de laminoir à larges bandes avec un taux d'écrouissage dans un train laminoir finisseur compris entre 70 et 95% pour obtenir, à la sortie dudit laminage, une tôle d'acier dont la température est comprise entre 800 et 900°C,
- on refroidit la tôle à l'eau et à l'air avec une vitesse de refroidissement comprise entre 50 et 150°C/s dans le domaine austénitique,
- et on effectue un bobinage de la tôle refroidie à une température comprise entre 500 et 600°C.

2. Procédé selon la revendication 1, caractérisé en ce qu'on utilise un acier dont la composition pondérale des éléments suivants est de préférence:
- carbone de 0,03 à 0,05%
- manganèse de 1,7 à 2%
- silicium de 0,2 à 0,4%
- molybdène de 0,2 à 0,4%
- bore de 10 à 20 ppm.

3. Procédé selon la revendication 1 ou 2, caractérisé en ce qu'on soumet, en outre, la tôle à un décapage chimique dans de l'acide chlorhydrique.

4. Procédé selon les revendications 1 et 2, caractérisé en ce qu'on effectue le bobinage de la tôle de préférence à une température comprise entre 560 et 590°C.

5. Tôle d'acier obtenue par le procédé selon l'une quelconque des revendications précédentes, caractérisée en ce que la limite d'élasticité Re de l'acier est comprise entre 620 et 720 MPa, la résistance mécanique Rm de l'acier est comprise entre 800 et 900 Mpa, le rapport Re et Rm vérifiant la relation 0,7 ≤ Re/Rm ≤ 0,82.

6. Tôle d'acier selon la revendication 5, caractérisée en ce que les allongements mesurés sur des éprouvettes proportionnelles de type Lo = 5,65 V So où Lo et So sont respectivement la longueur et la section initiales desdites éprouvettes prélevées en sens long et sens travers sur ladite tôle d'acier, sont respectivement supérieurs à 15 et à 13%.

## Patentansprüche

1. Fertigungsverfahren für ein Stahlblech aus einer Stahlbramme, dadurch gekennzeichnet, daß man einen Stahl verwendet, dessen Gewichtszusammensetzung die folgende ist:
- Kohlenstoff weniger als 0,05 %
- Mangan 1,5 bis 2 %
- Silizium 0,1 bis 0,5 %
- Molybdän 0,2 bis 0,5 %
- Phosphor weniger als 0,03 %
- Schwefel weniger als 0,01 %
- Niob 0,04 bis 0,06 %
- Titan 0,02 bis 0,05 %
- Aluminium 0,01 bis 0,06 %
- Bor 10 bis 40 ppm,
wobei der Stickstoff- und der Titangehalt die Beziehung 3,5 N ≤ Ti erfüllen, und der Rest sich aus Eisen und Verunreinigungen zusammensetzt,
- man führt ein Warmwalzen der Stahlbramme in einem Breitbandwalzwerk bei einer Verformungsrate in einem Feinbearbeitungswalzwerk zwischen 70 und 95 % aus, so daß man am Ende des Walzens ein Stahlblech erhält, dessen Temperatur zwischen 800 und 900 °C liegt,
- man kühlt das Blech mit Wasser und Luft bei einer Abkühlgeschwindigkeit zwischen 50 und 150 °C pro Sekunde im austenitischen Bereich ab,
- und man führt ein Aufwickeln des abgekühlten Blechs bei einer Temperatur zwischen 500 und 600 °C aus.

2. Fertigungsverfahren nach Anspruch 1, dadurch gekennzeichnet, daß man einen Stahl verwendet, dessen Gewichtszusammensetzung der folgenden Elemente vorzugsweise ist:
- Kohlenstoff 0,03 bis 0,05 %
- Mangan 1,7 bis 2 %
- Silizium 0,2 bis 0,4 %
- Molybdän 0,2 bis 0,4 %
- Bor 10 bis 20 ppm.

3. Verfahren gemäß einem der Ansprüche 1 oder 2, dadurch gekennzeichnet, daß man außerdem das Stahlblech einer chemischen Abbeizbehandlung in Salzsäure unterwirft.

4. Verfahren gemäß einem der vorstehenden Ansprüche, dadurch gekennzeichnet, daß man das Aufwickeln des Bleches vorzugsweise bei einer Temperatur zwischen 560 und 590 °C durchführt.

5. Stahlblech erhalten durch das Verfahren nach einem der vorstehenden Ansprüche, dadurch gekennzeichnet, daß die Elastizitätsgrenze Re des Stahls zwischen 620 und 720 MPa liegt, die Streckgrenze Rm des Stahls zwischen 800 und 900 MPa liegt, und das Verhältnis zwischen Re und Rm die Beziehung 0,7 ≤ Re/Rm ≤ 0,82 erfüllt.

6. Stahlblech gemäß Anspruch 5, dadurch gekennzeichnet, daß die gemessenen Dehnungen auf in Längsrichtung und in Querrichtung dem Stahlblech entnommenen Proportionalprüfkörpern vom Typ Lo = 5,65 V So, wobei Lo und So die anfängliche Länge bzw. der anfängliche Querschnitt der entsprechenden Prüfkörper sind, jeweils höher als 15 bzw. als 13 % sind.

## Claims

1. A process for producing a sheet from a steel slab, characterised in that a steel is used which has the following composition by weight:
- carbon less than 0.05%
- manganese from 1.5 to 2%
- silicon from 0.1 to 0.5%
- molybdenum from 0.2 to 0.5%
- phosphorus less than 0.03%
- sulphur less than 0.01%
- niobium from 0.04 to 0.06%
- titanium from 0.02 to 0.05%
- aluminium from 0.01 to 0.06%
- boron from 10 to 40 ppm
the nitrogen and titanium contents satisfying the expression 3.5 N ≤ Ti, the remainder being iron and impurities,
the steel slab is hot-rolled in a wide-strip rolling mill train, with a work-hardening coefficient of from 70 to 95% in a finishing mill train such that when the rolling is completed a steel sheet is obtained with a temperature of from 800 to 900°C,
the sheet is air- and water-cooled at a cooling rate of from 50 to 150°C/second in the austenitic range,
and the cooled sheet is coiled at a temperature of from 500 to 600°C.

2. A process according to claim 1, characterised in that a steel is used which preferably has the following composition by weight:
- carbon from 0.03 to 0.05%
- manganese from 1.7 to 2%
- silicon from 0.2 to 0.4%
- molybdenum from 0.2% to 0.4%
- boron from 10 to 20 ppm.

3. A process according to claim 1 or 2, characterised in that the sheet is also chemically pickled in hydrochloric acid.

4. A process according to claims 1 and 2, characterised in that the sheet is preferably coiled at a temperature of from 560 to 590°C.

5. A steel sheet produced by a process according to any of the preceding claims, characterised in that the elastic limit Re of the steel is from 620 to 720 MPa, the mechanical strength Rm of the steel is from 800 to 900 MPa, the ratio Re to Rm satisfying the expression 0.7 ≤ Re/Rm ≤ 0.82.

6. A steel sheet according to claim 5, characterised in that the elongations measured on proportional test pieces of type Lo = 5.65 V So, where Lo and So are respectively the initial length and the initial section of the test pieces taken longitudinally and transversely from the steel sheet, are respectively greater than 15 and 13%.
